# FASCICULE DE BREVET EUROPEEN

(11) **EP 1 116 815 B1**
(45) Date de publication et mention de la délivrance du brevet: **02.03.2005**
(21) Numéro de dépôt: 01400070.7
(22) Date de dépôt: 11.01.2001
(51) Int. Cl.: D06N 3/12

(54) **Textile enduit imprimé à base d'élastomère d'épichlorhydrine**
Mit Epichlorhydrin-Kautschuk beschichtetes bedrucktes Textilprodukt
Textile coated with epichlorohydrin rubber and printed

(30) Priorité: 12.01.2000 FR 0000358
(43) Date de publication de la demande: 18.07.2001
(73) Titulaire: Venilia S.A.S., 92859 Rueil Cedex (FR)
(72) Inventeur: Bauts, Guy, 7500 Tournai (BE)
(74) Mandataire: Lederer, Franz, Dr.

(56) Documents cités:
- FR-A- 2 702 416

## Description

La présente invention concerne des textiles enduits imprimés dans lesquels la couche d'enduction est à base d'élastomère d'épichlorhydrine ainsi qu'un procédé pour leur préparation.

Les tissus enduits imprimés disponibles actuellement, par exemple pour la réalisation de nappes ou autres articles du domaine de l'art de la table, présentent généralement une couche d'enduction PVC (polychlorure de vinyle) et/ou de polymères halogénés en particulier de polymères fluorés.

Ces tissus enduits ne sont néanmoins pas très souples et présentent une résistance au vieillissement insuffisante en devenant raides et cassants mais aussi collants au toucher. Ils ont notamment une très mauvaise résistance aux intempéries et aux rayons ultra-violets.

Par ailleurs, ces tissus résistent mal aux taches alimentaires qui restent de plus en plus marquées au fil du temps et deviennent de plus en plus difficiles à retirer. Parallèlement, ils peuvent perdre leurs couleurs ou leurs motifs d'impression, notamment au fur et à mesure des nettoyages ou sous l'effet de la lumière, ou encore donner lieu à un jaunissement.

Les tissus enduits PVC possèdent en outre une mauvaise résistance à la chaleur de sorte qu'ils se trouvent abîmés, par exemple par la pose de plats chauds.

L'objectif de la présente invention est de fournir des textiles enduits pouvant présenter des motifs ou décors imprimés, utilisables notamment dans le domaine de l'art de la table, et ne présentant pas les inconvénients mentionnés ci-dessus.

Un autre objectif de l'invention est de fournir des textiles enduits particulièrement souples et conservant leur souplesse lors de leur utilisation ou de leur stockage, ainsi que lors de leurs nettoyages successifs.

Un autre objectif de l'invention est encore de fournir un textile enduit présentant des caractéristiques « d'imprimabilité » satisfaisantes permettant en particulier l'impression de motifs ou décors placés résistant au vieillissement en particulier dans le temps, vis-à-vis des rayons lumineux, des nettoyages, de la chaleur, etc...

Un autre objectif de l'invention est aussi de fournir un procédé pour la production de tels textiles enduits imprimés qui soit simple et peu coûteux.

A cette fin, l'invention a pour objet un textile enduit à motifs imprimés, caractérisé en ce qu'il comprend une sous-couche textile formant support associée à une couche d'enduction à base d'élastomère d'épichlorhydrine vulcanisé, ladite couche d'enduction présentant un ou plusieurs motif(s) imprimé(s) sur sa surface non liée à la sous-couche textile.

L'invention fournit également un procédé pour la préparation du textile enduit imprimé ci-dessus, caractérisé en ce que :
- on prend un textile formant support,
- on dépose sur ledit textile support une couche d'enduction à base d'épichlorhydrine,
- on imprime le ou les motif(s) ou décor(s) désiré(s),
- on vulcanise l'ensemble résultant, et
- on dépose éventuellement un vernis de protection.

Le textile enduit imprimé selon l'invention est décrit plus en détail ci-après.

Selon l'invention, par « imprimé » on entend l'application de motifs ou décors à la surface de la couche d'enduction du textile enduit, de manière discontinue et variée, généralement à l'aide d'encres de type acrylique et/ou polyuréthane modifié ?, par opposition à une coloration homogène dans la masse conduisant à des matériaux colorés de façon relativement uniforme.

Les inventeurs ont découvert de manière tout à fait surprenante qu'en appliquant une enduction à base d'élastomère d'épichlorhydrine sur un textile support, on pouvait alors réaliser l'impression d'un ou plusieurs motif(s) ou décor(s) par les techniques d'impression par transfert ou par héliogravure, notamment à l'aide d'encre de type acrylique et/ou polyuréthane éventuellement modifié.

La couche d'enduction comprend, outre le composant épichlorhydrine précité, divers additifs connus en soi pour modifier / améliorer les propriétés mécaniques, la résistance à la lumière, à la chaleur, etc. tels que des plastifiants, charges, stabilisants U.V. ou chaleur, agent de vulcanisation.

La composition de la couche d'enduction est typiquement telle que définie ci-dessous :
- Epichlorhydrine 100 parties en poids
- Copolymère Ethylène-Vinyl-Acétate (EVA) 5 à 30 parties en poids
- Charges 30 à 80 parties en poids
- Plastifiants 5 à 15 parties en poids
- Stabilisants U.V. et chaleur 1 à 3 parties en poids
- Agent de vulcanisation 1 à 6 parties en poids
- Colorants 10 à 40 parties en poids

La couche textile formant support peut comprendre ou être constituée d'un tissu, d'un non-tissé ou d'une maille, le tissu ou le non-tissé étant préférés. Il peut s'agir indifféremment de textile naturel, artificiel ou synthétique.

La composition d'enduction précitée est appliquée sur le support textile par calandrage.

On réalise ensuite l'impression proprement dite d'un ou plusieurs motif(s) ou décor(s) souhaité(s) sur le textile enduit résultant.

A cet effet, on peut mettre en oeuvre deux méthodes :

L'impression peut être effectuée par transfert. Dans ce cas, le ou les motif(s) sont préalablement réalisés sur un papier transfert par des techniques préparatoires connues en soi.

Le papier imprimé est alors assemblé au textile enduit sous pression et à chaud. La température est généralement de 100°C et la pression de 1 bar.

Le ou les motif(s) à imprimer sont mis en contact avec la couche d'enduction et le papier est enlevé après refroidissement de l'ensemble.

L'impression peut être également réalisée par héliogravure.

Dans ce cas, le textile enduit est imprimé par passage entre des rouleaux métalliques portant le ou les motif(s) gravé(s) en creux et encré(s).

Le textile enduit imprimé résultant de l'une ou l'autre de ces opérations est ensuite vulcanisé. Selon les cas, cette étape de vulcanisation peut être réalisée à chaud en continu ou en discontinu, éventuellement sous pression.

Le textile enduit imprimé final peut ensuite être protégé par un vernis, notamment de type acrylique. Selon l'effet désiré, le vernis de protection peut être incolore ou coloré mais translucide pour laisser apparaître le ou les motif(s) imprimé(s). Il peut s'agir en particulier d'un vernis à propriétés anti-taches alimentaires.

Le textile enduit imprimé selon l'invention présente notamment une grande souplesse ainsi qu'une bonne résistance au vieillissement, aux intempéries, aux rayons U.V.

Il est facilement nettoyable et les impressions appliquées présentent une bonne adhérence au support textile et une bonne résistance dans le temps, notamment lors d'intempéries, des lavages successifs.

Il présente par ailleurs une bonne résistance à la chaleur et supporte ainsi le contact avec des plats chauds par exemple.

De plus, on n'observe pas d'apparition de toucher collant à mesure de son utilisation.

Le textile enduit imprimé conforme à l'invention présente de bonnes caractéristiques d'imperméabilité aux liquides.

L'invention concerne aussi des articles comprenant un textile enduit imprimé tel que défini ci-dessus et s'applique plus particulièrement à la fabrication de nappes enduites imprimées ou autres articles destinés à l'art de la table.

L'invention va maintenant être illustrée à l'aide d'un exemple qui ne doit pas être considéré comme limitatif.

### EXEMPLE

Les différentes phases de production d'une nappe enduite imprimée sont les suivantes :
1) Utilisation d'un support coton-polyester 75/25 ; poids 75 g/m².
2) Calandrage sur le support d'un film d'élastomère de 180 g/m² - température de calandrage 100°C.
   Composition d'enduction utilisée :
   - Epichlorhydrine 100 parties en poids
   - Ethylène Vinyl Acétate (EVA) 20 parties en poids
   - Oxyde zinc 10 parties en poids
   - Magnésie 10 parties en poids
   - Acide stéarique 5 parties en poids
   - Silice 20 parties en poids
   - Craie 20 parties en poids
   - Dioctyl Phtalate (DOP) 11 parties en poids
   - Oxyde titane 35 parties en poids
   - Anti UV 2 parties en poids
   - Agents de vulcanisation 5,7 parties en poids
   Poudrage de l'enduction à l'aide de stéarate de calcium.
3) Impression
   Utilisation d'un papier transfert imprimé.
   Doublage à 100°C et sous pression du papier transfert avec le tissu calandré.
   L'impression est en contact avec l'élastomère.
4) Vernissage
   Vernissage par héliogravure à l'aide d'un vernis à base de résines acryliques modifiées-polyuréthane pour rendre l'article anti-tache.
   Dépôt de 20 g/m² humide d'une solution à 15% d'extrait sec.
   Séchage à environ 80°C.
5) Vulcanisation
   Vulcanisation en continu dans un tunnel.
   Vitesse 5 mètres par minute.
   Température du tunnel 180°C.

## Revendications

1. Textile enduit à motifs imprimés, **caractérisé en ce qu'**il comprend une sous-couche textile formant support associée à une couche d'enduction à base d'élastomère d'épichlorhydrine vulcanisé, ladite couche d'enduction présentant un ou plusieurs motif(s) imprimé(s) sur sa surface non liée à la sous-couche textile.

2. Textile enduit à motifs imprimés selon la revendication 1, **caractérisé en ce que** la sous-couche textile comprend ou consiste en un tissu, un non-tissé ou une maille, de préférence un tissu ou un non-tissé.

3. Textile enduit à motifs imprimés selon la revendications 1 ou 2, **caractérisé en ce qu'**il est muni d'un vernis de protection appliqué sur la couche d'enduction imprimée, de préférence un vernis de protection à propriétés anti-taches.

4. Procédé pour la préparation d'un textile enduit à motifs imprimés selon l'une quelconque des revendications 1 à 3, **caractérisé en ce que** :
- on prend un textile formant support,
- on dépose sur ledit textile support une couche d'enduction à base d'épichlorhydrine,
- on imprime le ou les motif(s) ou décor(s) désiré(s),
- on vulcanise l'ensemble résultant, et
- on dépose éventuellement un vernis de protection.

5. Procédé selon la revendication 4, **caractérisé en ce que** le textile formant support comprend ou consiste en un tissu, un non-tissé ou une maille, de préférence un tissu ou un non-tissé.

6. Procédé selon la revendication 4 ou 5, **caractérisé en ce que** la composition de la couche d'enduction est la suivante :
- Epichlorhydrine 100 parties en poids
- Copolymère Ethylène-Vinyl-Acétate 5 à 30 parties en poids
- Charges 30 à 80 parties en poids
- Plastifiants 5 à 15 parties en poids
- Stabilisants U.V. et chaleur 1 à 3 parties en poids
- Agent de vulcanisation 1 à 6 parties en poids
- Colorants 10 à 40 parties en poids

7. Procédé selon l'une quelconque des revendications 4 à 6, **caractérisé en ce que** la couche d'enduction est appliquée par calandrage sur le support textile.

8. Procédé selon l'une quelconque des revendications 4 à 7, **caractérisé en ce que** l'impression du ou des motif(s) ou décor(s) est réalisée par transfert.

9. Procédé selon l'une quelconque des revendications 4 à 7, **caractérisé en ce que** l'impression du ou des motif(s) ou décor(s) est réalisée par héliogravure.

10. Procédé selon la revendication 8 ou 9, **caractérisé en ce que** l'impression est réalisée à l'aide d'encres de type acrylique et/ou polyuréthane éventuellement modifié.

11. Articles comprenant un textile enduit à motifs imprimés selon l'une quelconque des revendications 1 à 10.

12. Articles selon la revendication 11, **caractérisés en ce qu'**ils consistent en des nappes.

## Patentansprüche

1. Beschichtetes Textilprodukt mit aufgedruckten Motiven, **dadurch gekennzeichnet, dass** es eine textile Unterlage umfasst, die einen Träger bildet, kombiniert mit einer Beschichtung auf der Basis eines vulkanisierten Epichlorhydrinelastomers, wobei besagte Beschichtung ein oder mehrere aufgedruckte Motive auf ihrer nicht an die textile Unterlage gebundenen Oberfläche aufweist.

2. Beschichtetes Textilprodukt mit aufgedruckten Motiven gemäß Anspruch 1, **dadurch gekennzeichnet, dass** die textile Unterlage ein Gewebe, ein Vlies oder einen Strickstoff umfasst oder aus solchen besteht, vorzugsweise ein Gewebe oder ein Vlies.

3. Beschichtetes Textilprodukt mit aufgedruckten Motiven gemäß Anspruch 1 oder 2, **dadurch gekennzeichnet, dass** es mit einem Schutzlack versehen ist, der auf die bedruckte Beschichtung aufgebracht ist, vorzugsweise ein Schutzlack mit Antiflecken-Eigenschaften.

4. Verfahren zur Herstellung eines beschichteten Textilprodukts mit aufgedruckten Motiven gemäß einem der Ansprüche 1 bis 3, **dadurch gekennzeichnet, dass**:
- man eine einen Träger bildende Textilie nimmt,
- man auf besagter Trägertextilie eine Beschichtung auf der Basis von Epichlorhydrin abscheidet,
- man das oder die gewünschten Motive oder Dekors aufdruckt,
- man das sich ergebende Ganze vulkanisiert und
- man gegebenenfalls einen Schutzlack abscheidet.

5. Verfahren gemäß Anspruch 4, **dadurch gekennzeichnet, dass** die einen Träger bildende Textilie ein Gewebe, ein Vlies oder einen Strickstoff umfasst oder aus solchen besteht, vorzugsweise ein Gewebe oder ein Vlies.

6. Verfahren gemäß Anspruch 4 oder 5, **dadurch gekennzeichnet, dass** die Zusammensetzung der Beschichtung die folgende ist:
- Epichlorhydrin 100 Gew.-Teile
- Ethylenvinylacetat-Copolymer 5 bis 30 Gew.-Teile
- Füllstoffe 30 bis 80 Gew.-Teile
- Weichmacher 5 bis 15 Gew.-Teile
- UV- und Wärme-Stabilisatoren 1 bis 3 Gew.-Teile
- Vulkanisierungsmittel 1 bis 6 Gew.-Teile
- Farbstoffe 10 bis 40 Gew.-Teile

7. Verfahren gemäß einem der Ansprüche 4 bis 6, **dadurch gekennzeichnet, dass** die Beschichtung durch Kalandrieren auf den textilen Träger aufgebracht wird.

8. Verfahren gemäß einem der Ansprüche 4 bis 7, **dadurch gekennzeichnet, dass** das Aufdrucken des oder der Motive oder Dekors durch Transfer erfolgt.

9. Verfahren gemäß einem der Ansprüche 4 bis 7, **dadurch gekennzeichnet, dass** das Aufdrucken des oder der Motive oder Dekors durch Tiefdruck erfolgt.

10. Verfahren gemäß Anspruch 8 oder 9, **dadurch gekennzeichnet, dass** das Bedrucken mittels Druckfarben vom Acryl- und/oder Polyurethantyp, gegebenenfalls modifiziert, erfolgt.

11. Gegenstände, umfassend ein beschichtetes Textilprodukt mit aufgedruckten Motiven gemäß einem der Ansprüche 1 bis 10.

12. Gegenstände gemäß Anspruch 11, **dadurch gekennzeichnet, dass** sie aus Tischdecken bestehen.

## Claims

1. Coated textile having printed patterns, **characterized in that** it comprises a textile sub-layer forming a support associated with a layer of coating based on vulcanised epichlorhydrin elastomer, the said coating layer having one or more printed patterns on its surface not bound to the textile sub-layer.

2. Coated textile having printed patterns according to claim 1, **characterized in that** textile sub-layer comprises or consists of a woven textile, a non-woven textile or a mesh, preferably a woven textile or a non-woven textile.

3. Coated textile having printed patterns according to claims 1 or 2, **characterized in that** it is provided with a protective varnish applied over the printed coating layer, preferably a protective varnish with stain-resistant properties.

4. Method for preparing a coated textile having printed patterns according to any one of claims 1 to 3, **characterized in that**:
- a textile is taken forming a support,
- a coating layer based on epichlorhydrin is deposited on the said textile support,
- the desired pattern(s) or design(s) is/are printed,
- the resulting assembly is vulcanised, and
- a protective varnish is applied as required.

5. Method according to claim 4, **characterized in that** the textile forming a support comprises or consists of a woven textile, a non-woven textile or a mesh, preferably a woven textile or a non-woven textile.

6. Method according to claim 4 or 5, **characterized in that** the composition of the coating layer is as following :
- Epichlorhydrin 100 parts by weight
- Ethylene-vinyl acetate copolymer 5 to 30 parts by weight
- Fillers 30 to 80 parts by weight
- Plasticisers 5 to 15 parts by weight
- UV and heat stabilisers 1 to 3 parts by weight
- Vulcanising agent 1 to 6 parts by weight
- Colouring agents 10 to 40 parts by weight

7. Method according to any one of claims 4 to 6, **characterized in that** the coating layer is applied by calendering onto the textile support.

8. Method according to any one of claims 4 to 7, **characterized in that** the pattern(s) or design(s) is/are transfer-printed.

9. Method according to any one of claims 4 to 7, **characterized in that** the pattern(s) or design(s) is/are printed by photogravure.

10. Method according to claim 8 or 9, **characterized in that** printing is carried out with the aid of inks of the acrylic and/or polyurethane type, modified as required.

11. Articles comprising a coated textile having printed patterns according to any one of claims 1 to 10.

12. Articles according to claim 11, **characterized in that** they consist of cloths.
